# EUROPÄISCHE PATENTANMELDUNG

(11) **EP 0 072 424 A1**
(43) Veröffentlichungstag der Anmeldung: **23.02.1983**
(21) Anmeldenummer: 82106069.6
(22) Anmeldetag: 07.07.1982
(51) Int. Cl.: B22F 5/00

(54) **Verfahren zum Herstellen von Sinterteilen grosser Genauigkeit**

(30) Priorität: 14.08.1981 DE 3132141
(71) Anmelder: MTU MOTOREN- UND TURBINEN-UNION MÜNCHEN GMBH, D-80976 München (DE)
(72) Erfinder: Hüther, Werner, Dr.-Ing., D-8047 Karlsfeld (DE); Andrees, Gerhard, D-8000 München 60 (DE)

(57) **Zusammenfassung**

Verfahren zum Herstellen von Sinterteilen großer Ge- nauigkeit unter Verwendung einer Form und eines eingelegten Kerns, der den ganzen Sinterprozeß durchläuft, wobei ein Kernmaterial verwendet wird, dessen Wärmedehnungsbeiwert etwa gleich dem Wärmedehnungsbeiwert des Sintermaterials ist.

## Beschreibung

Die Erfindung betrifft ein Verfahren zum Herstellen von Sinterteilen großer Formgenauigkeit.

Sinterteile, die Bohrungen oder andere Hohlräume enthalten, demnach eine Innenkontur aufweisen, wie z. B. Rohre, Behälter oder innengekühlte Schaufeln von Turbomaschinen, werden unter Verwendung von Kernen, die mit Abstand innerhalb einer Form angeordnet sind, hergestellt. Dabei wird sinterfähiges Pulver, vermischt mit einem Plastifizierungsmittel, durch Spritzgießen, Kaltpressen, isostatisches Pressen oder Schlickerguß in den zwischen Form und Kern bestehenden Zwischenraum gebracht.

Die Form gleicht innen der Außengestalt des herzustellenden Körpers unter Berücksichtigung des Schrumpfmaßes, während der Kern außen die Innengestalt des herzustellenden Körpers aufweist. Z. B. besteht bei der Herstellung von rohrförmigen Körpern durch isostatisches Pressen der Kern aus einem Stab und die Form aus einem Gummischlauch von entsprechend größerem Innendurchmesser. Nach dem Einfüllen der Preßmasse in den Gummischlauch wird dessen oberes Ende verschlossen; hierauf wird die ganze Anordnung in einer isostatischen Presse einem Druck von 500 bis 6000 bar ausgesetzt. Dadurch preßt der Gummischlauch die Preßmasse gegen den Stab, wobei ein Rohling mit der gewünschten Rohrform entsteht. Hierbei entspricht die Innenseite des hergestellten Rohrs genau dem stabförmigen Kern und braucht deshalb im allgemeinen nicht mehr nachgearbeitet zu werden, während die Außenseite des hergestellten Rohrs wegen der ungenauen Form des Schlauchs gewöhnlich nachgearbeitet werden muß. Der entstandene Rohling wird nach dem Stand der Technik nach Entfernen des Kerns in üblicher Weise gesintert.

Auch beim Spritzguß und beim Schlickerguß wird dieses Verfahren mit eingelegtem, vor dem Sintern entfernten Kern angewendet. Nachteilig sind dabei Abweichungen im Sinterschrumpf, den man nicht zuverlässig berücksichtigen kann, und Abweichungen der Gründichte. Auch durch unvermeidbare Temperaturschwankungen beim Sintern und ähnliche Einflüsse wird die Maßhaltigkeit des Grünlinas beeinträchtigt, so daß häufig Nacharbeit erforderlich ist.

Erfindungsaufgabe ist, ein Verfahren zum Herstellen von Sinterteilen mit genauen Abmessungen anzugeben, so daß möglichst keine Nacharbeit mehr nötig ist.

Diese Aufgabe wird mit den kennzeichnenden Merkmalen des Anspruchs 1 gelöst. Der Kern durchläuft mit der zu sinternden Masse den ganzen Sinterprozeß, wird also erst nach dem Sintern entfernt; er erleidet während des Sinterns keine merkriliche plastische Verformung. Beim Sintern legt sich die Sintermasse genau an den Kern an. An den Innenabmessungen können keine nennenswerten Maßabweichungen durch die eingangs beschriebenen Erscheinungen auftreten. Auch die Maßhaltigkeit der Außenabmessungen wird gegenüber dem bekannten Verfahren erheblich verbessert, und zwar umso mehr, je geringer die Wandstärke im Vergleich zum Kerndurchmesser ist.

Beim Abkühlen von der Sintertemperatur dürfen zwischen Kern und Sinterteil durch unterschiedliches Schrumpfen keine so hohen Spannungen auftreten, daß das Sinterteil Schaden leitet. Das wird nach weiteren kennzeichnenden Merkmalen des Anspruchs 1 dadurch erreicht, daß ein Kernmaterial verwendet wird, dessen Wärmedehnungsbeiwert entweder größer als der oder wenigstens gleich dem Wärmedehnungsbeiwert der Sintermasse ist oder auch nur geringfügig kleiner als der Wärmedehnungsbeiwert der Sintermasse ist; im letzteren Fall muß je nach Wandstärke und Kerndicke der Elastizitätsmodul des Kernmaterials besonders niedrig sein, um keine zu großen Schrumpfspannungen zu erhalten.

Zur Entfernung des Kerns sind verschiedene Wege möglich:
Wenn die Wärmedehnung des Kerns wesentlich größer als die des Sinterteils ist, lockert sich der Kern beim Abkühlen durch Schrumpfen und ist somit leicht zu entfernen.

Wenn die Wärmedehnung des Kerns kleiner als die oder gleich der Wärmedehnung des Sinterteils ist, sitzt dieses in der Art eines Schrumpfsitzes auf dem Kern. Dieser kann dann durch chemische Reaktionen, wie z. B. Verbrennen oder Auflösen in einem Lösungsmittel, in Säuren oder Basen, entfernt werden.

Schließlich kann der Kern so aus Einzelteilen zusammen^{q}e-setzt werden, daß diese trotz Schrumpfspannung nacheinander entfernt werden können, gegebenenfalls unter Zerstörung eines ersten Kernteils.

Um die Entfernbarkeit des Kerns nicht zu erschweren und die Eigenschaften des Sinterteils nicht zu beeinträchtioen, dürfen Kern und Sinterteil nicht wesentlich chemisch miteinander reagieren; das Kernmaterial wird gemäß Anspruch 2 dementsprechend ausgewählt.

Gemäß Anspruch 3 haben sich folgende drei Werkstoffkombinationen bewährt:
a) für das Sinterteil Siliziumcarbid; für den Kern Graphit mit einem Ausdehnungsbeiwert bis 5.10⁻⁶ 1/°C, ferner Aluminiumnitrid, Bornitrid und Borcarbid; oder
b) für das Sinterteil Siliziumnitrid; für den Kern Graphit wieder wie oben, ferner Bornitrid und Borcarbid; oder auch
c) für das Sinterteil Stähle, Ni-Basis-Legierungen oder Titanlegierun^{g}en; für den Kern Aluminiumoxyd, Magnesiumoxyd, Titanoxyd Siliziumnitrid und Siliziumcarbid.

Der beim Sinterprozeß in der Form verbleibende Kern kann auf verschiedene Weise in die Form eingebracht werden, nämlich als Einleqekern bei der Spritzguß- oder Schlickergußherstellung oder auch dadurch, daß er beim isostatischen Preßvorgang mit dem Sinterpulver umpreßt wird (Ansprüche 4 und 5).

Es können dabei auch Kerne mit Hinterschneidunqen verwendet werden; die Einzelteile werden dann getrennt voneinander hergestellt und anschließend zusammengesteckt; dabei kann ein entsprechender Zwischenspalt vorgesehen werden, wodurch auch eine größere Wärmedehnung des Kerns gegenüber dem Sinterteil beherrscht wird.

Um das Entfernen des Kerns zu erleichtern, kann auf diesen eine pulverige Trennschicht aus mit dem Sintermaterial verträglichem Stoff aufgesprüht oder durch Tauchen in einer pulverhaltigen Flüssigkeit aufgebracht werden; die erprobten Trennstoffe, wie Graphit, Bornitrid, Borcarbid, Aluminiumoxyd, Magnesiumoxyd oder Titanoxyd werden mit Rücksicht auf die gegenseitige chemische Verträglichkeit ausgesucht.

Nach dem erfindungsgemäßen Verfahren werden bevorzugt Brennkammern und deren Einlaufkonen aus SiC und Si₃N_{4'} Wärmetauscherelemente aus SiC und Si₃N₄ sowie sonstige Hohlteile aller Art, wie Rohre oder Behälter, die hohen Temperaturen ausgesetzt sind, hergestellt.

## Patentansprüche

1. Verfahren zum Herstellen von Sinterteilen großer Genauigkeit unter Verwendung einer Form und eines eingelegten Kerns, dadurch gekennzeichnet, daß der Kern innerhalb der mit der zu sinternden Masse gefüllten Form den ganzen Sinterprozeß durchläuft, demnach erst nach dem Sintern entfernt wird, wobei ein Kernmaterial verwendet wird, dessen Wärmedehnungsbeiwert entweder
a) größer als der oder gleich dem Wärmedehnungsbeiwert des Sintermaterials oder
b) nur geringfügig kleiner als der Wärmedehnungsbeiwert des Sintermaterials ist, wobei hier der Elastizitätsmodul des Kernmaterials besonders niedrig ist.

2. Verfahren nach Anspruch 1, gekennzeichnet durch die Verwendung eines Kernmaterials, das mit dem Werkstoff des Sinterteils nicht oder nur wenig chemisch reagiert.

3. Verfahren nach Anspruch 1 oder 2, gekennzeichnet durch wahlweise Verwendung folgender Werkstoffkombinationen:
a) für das Sinterteil Siliziumcarbid; für den Kern Graphit mit einem Ausdehnunasbeiwert bis 5 10⁻⁶ 1/°C, ferner Aluminiumnitrid, Bornitrid und Borcarbid.
b) für das Sinterteil Siliziumnitrid; für den Kern Graphit wie oben, Bornitrid und Borcarbid.
c) für das Sinterteil Stähle, Ni-Basis-Legierungen oder Ti-Legierunqen; für den Kern Aluminiumoxyd, Magnesiumoxyd, Titanoxyd, Siliziumnitrid und Siliziumkarbid.

4. Verfahren nach einem der Ansprüche 1 bis 3, gekennzeichnet durch Verwendung eines beim Sinterprozeß in der Form verbleibenden Einlegekerns bei der Spritzguß-oder Schlickergußherstellung.

5. Verfahren nach einem der Ansprüche 1 bis 3, dadurch gekennzeichnet, daß der Kern beim isostatischen Preßvorgang mit dem Sinterpulver umpreßt wird.

6. Verfahren nach einem der Ansprüche 1 bis 5, dadurch gekennzeichnet, daß auf den Kern eine pulverige Trennschicht aus mit Sintermaterial und Kern verträglichem Stoff, wie z. B. Graphit, Magnesiumoxyd, Titanoxyd, Aluminiumoxyd, Bornitrid oder Borcarbid aufgesprüht oder durch Tauchen in einer entsprechend pulverhaltigen Flüssigkeit aufgebracht wird.
